# FASCICULE DE BREVET EUROPEEN

(11) **EP 0 722 481 B1**
(45) Date de publication et mention de la délivrance du brevet: **10.06.1998**
(21) Numéro de dépôt: 94928929.2
(22) Date de dépôt: 29.09.1994
(51) Int. Cl.: C10L 1/14

(54) **COMPOSITION D'ADDITIFS D'OPERABILITE A FROID DES DISTILLATS MOYENS**
ADDITIVZUSAMMENSETZUNG ZUR VERBESSERUNG DER KÄLTEFLIESS- EIGENSCHAFTEN VON MITTELDESTILLATE
LOW TEMPERATURE OPERABILITY ADDITIVE COMPOSITIONS OF AVERAGE DISTILLATES

(30) Priorité: 30.09.1993 FR 9311664
(43) Date de publication de la demande: 24.07.1996
(73) Titulaire: ELF ANTAR FRANCE, 92400 Courbevoie (FR); Henkel Kommanditgesellschaft auf Aktien, 40191 Düsseldorf (DE)
(72) Inventeur: VASSILAKIS, Despina, F-69003 Lyon (FR); LEGER, Robert, F-69440 Taluyers (FR); CERQUEDA, Nathalie, F-38200 Vienne (FR); RITTER, Wolfgang, D-42781 Haan (DE); REICHERT, Thomas, D-40668 Meersbusch (DE); VON TAPAVICZA, Stephan, D-40699 Erkrath (DE)
(74) Mandataire: Boillot, Marc
(86) Numéro de dépôt international: FR9401138
(87) Numéro de publication internationale: WO9509220

(56) Documents cités:
- EP-A- 0 153 176
- EP-A- 0 332 000
- EP-A- 0 353 116
- EP-A- 0 486 836
- FR-A- 2 305 492
- FR-A- 2 531 448

## Description

La présente invention concerne une nouvelle composition d'additifs qui améliore l'opérabilité à froid des distillats moyens jusqu'à des températures allant au-delà de -20°C, et plus particulièrement pour les carburants diesels et les fuels domestiques.

A cette opérabilité à froid correspond une température limite à laquelle les distillats moyens peuvent être utilisés sans problème de colmatage. Elle est intermédiaire entre la température du point de trouble (AFNOR NFT 60105 ou ASTM D 2500-66) caractéristique du début de cristallisation des paraffines dans le distillat et le point d'écoulement de ce dernier (AFNOR NFT60105) ou ASTM D 97-66).

Il est bien connu que la cristallisation des paraffines est un facteur limitatif de l'utilisation des distillats moyens. Aussi, il est important de préparer des carburants diesels adaptés aux températures auxquelles ils seront utilisés dans les véhicules motorisés, c'est-à-dire au climat environnant. Généralement, une opérabilité à froid des carburants à -10°C est suffisante dans beaucoup de pays industrialisés. Mais dans d'autres pays, comme les pays nordiques, le Canada et les pays d'Asie du nord, on peut atteindre des températures d'utilisation des carburants bien inférieures à -20°C. Il en est de même pour les fuels domestiques stockés à l'extérieur pour les maisons particulières et immeubles.

Cette adéquation de l'opérabilité à froid des carburants diesels est importante, notamment au démarrage à froid des moteurs. Si les paraffines sont cristallisées au fond du réservoir, elles peuvent être entraînées au démarrage dans le moteur et colmater notamment les filtres et préfiltres disposés avant la chambre de combustion. De même pour le stockage des fuels domestiques, les paraffines précipitent en fond de cuve et peuvent être entraînées et obstruer les conduites menant à la chaudière. Il est évident que la présence de solides, tels que les cristaux de paraffines, empêche la circulation normale du distillat moyen.

Pour améliorer leur circulation soit dans le moteur, soit vers les chaudières, plusieurs types d'additifs ont vu le jour.

Dans un premier temps, l'industrie pétrolière s'est attachée au développement des additifs favorisant la filtrabilité des carburants basse température. Ces additifs, appelés additifs de TLF (Température Limite de Filtrabilité), ont pour rôle de limiter la taille des cristaux des paraffines formées. Ce type d'additifs, connu très largement par l'homme du métier, est actuellement systématiquement ajouté aux distillats moyens.

Pourtant ces additifs, bien que régulateurs de la taille des cristaux paraffiniques, ne peuvent pas empêcher la sédimentation des cristaux formés c'est-à-dire leur agglomération, notamment dans le réservoir des véhicules diesels à l'arrêt ou dans les cuves de stockage des fuels domestiques.

Aussi, dans un deuxième temps, l'industrie pétrolière s'est efforcée à développer des additifs antisédimentation, c'est-à-dire des dispersants, qui maintiennent les cristaux paraffiniques en suspension dans le distillat moyen ce qui évite qu'ils se déposent et s'agglomèrent entre eux (FR 2.531.448). La demanderesse a notamment développé un tel additif décrit dans la demande de brevet français FR-A-92 15358 du 17 décembre 1992.

Néanmoins l'action conjuguée des additifs TLF et antisédimentation n'a pas permis d'améliorer l'opérabilité à froid de tous les distillats moyens produits en raffinerie pour tous les pétroles bruts connus.

C'est pourquoi l'industrie pétrolière a mis en oeuvre un troisième type d'additifs en vue d'abaisser la température d'opérabilité à froid des distillats moyens quels qu'ils soient au-delà de -20°C, même si leur température de point de trouble est supérieure à -20°C (EP 332.000).

La présente invention vise une nouvelle composition d'additifs permettant de descendre et de maintenir la température d'opérabilité à froid des distillats moyens, même après stockage,jusqu'à des températures au-delà de -20°C comprenant notamment un additif de troisième type ayant pour action de maintenir une bonne dispersion des cristaux de paraffines dans le distillat moyen.

La présente invention a donc pour objet une composition d'additifs pour abaisser la température d'opérabilité à froid des distillats au-delà de -20°C caractérisée en ce qu'elle est constituée de 30 à 60% en poids d'au moins un additif de filtrabilité et de 40 à 70% en poids d'une combinaison constituée de :
(**i**) 60%-94% en poids d'un additif d'antisédimentation de masse moléculaire moyenne en poids d'environ 300 à 10.000 résultant de la réaction
   (a) d'au moins un composé dicarboxylique aliphatique choisi dans le groupe constitué par les anhydrides maléiques et alkylmaléiques, les anhydrides alkénylsucciniques avec un radical alkényl comprenant de 10 à 32 atomes de carbone, les acides dicarboxyliques et les diesters d'alkyles légers correspondants,
   (b) et d'une polyamine comprenant une fonction amine primaire répondant à la formule générale où R est un radical aliphatique saturé comprenant de 1 à 32 atomes de carbone, R' est choisi dans le groupe constitué par l'atome d'hydrogène et les radicaux aliphatiques saturés comprenant de 1 à 32 atomes de carbone, n est un nombre entier compris entre 2 et 4 et m est un nombre entier compris entre 1 et 4, ladite réaction se produisant après dilution dudit composé dicarboxylique et de ladite polyamine dans un solvant hydrocarboné de point d'ébullition compris entre 70°C et 250°C pour un rapport des concentrations molaires de ladite polyamine sur ledit composé dicarboxylique compris entre 0,3 et 0,8 et à une température comprise entre 120 et 200°C, pendant 1 à 8 heures.
(**ii**) 6%-40% en poids d'un additif dispersant-stabilisant des cristaux de paraffines de masse moléculaire moyenne en poids entre 15.000 et 50.000 résultant
   (A) d'au moins une étape d'estérification d'un alcool linéaire saturé ayant de 6 à 24 atomes de carbone avec un acide organique compris dans le groupe constitué par l'acide acrylique et ses halogènures et,
   (B) d'au moins une étape de polymérisation de l'ester résultant de l'estérification avec lui-même ou avec au moins un composé copolymérisant choisi parmi les composés dicarboxyliques du groupe constitué par les anhydrides maléiques, alkylmaléiques et alcénylsucciniques, l'acide acrylique, l'acide fumarique et les esters de ces acides.

Le polymère ainsi obtenu comprend plus de 20 % en poids de chaînes alkylées comprenant 12 et 14 atomes de carbone, et enfin plus de 10 % en poids et de préférence plus de 20 % en poids de chaînes alkylées comprenant 16 atomes de carbone et plus.

La composition de la présente invention améliore l'opérabilité à froid des distillats moyens puisqu'elle permet d'atteindre et de maintenir des températures d'utilisation jusqu'à -20°C sans que la circulation du distillat moyen soit influencée par des prises en masse de cristaux de paraffines par agglomération favorisant les bouchages.

Plus précisément, la nouvelle composition permet de limiter la sédimentation des cristaux paraffiniques et contribue au maintien de la dispersion des cristaux de paraffine dans les distillats moyens jusqu'à -20°C.

Ces avantages découlent d'un effet de synergie totalement inattendu observé par la demanderesse dû à la combinaison de l'additif d'antisédimentation (i) avec l'additif dispersant-stabilisant des cristaux de paraffines selon l'invention (ii).

Dans un premier mode de réalisation de l'invention, la polyamine choisie pour préparer l'additif d'antisédimentation correspond à la formule générale suivante (I)

R-NH-[-(CH₂)ₙ-NH-]ₘ-H (I)

dans laquelle R est un radical aliphatique saturé comprenant de 12 à 32 atomes de carbone, n est un nombre entier compris entre 2 et 4 et m est un nombre entier compris entre 1 et 4.

Dans un second mode de réalisation de l'invention, la polyamine choisie pour préparer l'additif d'antisédimentation correspond à la formule générale suivante (II) dans laquelle R et R' sont des radicaux alkyles linéaires, identiques ou différents, comprenant de 1 à 24 atomes de carbone, n est un nombre entier compris entre 2 et 4, et m est un nombre entier compris entre 1 et 4.

Le composé dicarboxylique utilisé pour fabriquer l'additif antisédimentation est de préférence choisi dans le groupe constitué par les anhydrides maléiques, alkylmaléiques, notamment l'anhydride méthylmaléique, et les anhydrides alcénylsucciniques obtenus par la réaction d'au moins une oléfine comprenant de 10 à 32 atomes de carbone avec l'anhydride maléique.

On préférera comme composé dicarboxylique les anhydrides n-octadécénylsuccinique et dodécénylsuccinique.

Selon l'invention, l'additif dispersant-stabilisant est obtenu à partir d'au moins deux réactions, une réaction d'estérification suivie d'une réaction de polymérisation.

L'alcool linéaire saturé participant à la réaction d'estérification pour la formation de cet additif est constitué d'une chaîne alkyl comprenant de 8 à 22 atomes de carbone.

L'acide organique préféré intervenant dans la réaction (A) d'estérification est l'acide acrylique.

Selon l'invention, l'additif dispersant-stabilisant est donc un polymère de formule générale (III) : dans laquelle R₁ et R₂ sont identiques ou différents et correspondent à l'atome d'hydrogène ou un radical aliphatique saturé comprenant de 1 à 30 atomes de carbone, R₃ correspond à un atome d'hydrogène ou un composé dicarboxylique choisi dans le groupe constitué par les anhydrides maléiques, alkylmaléiques ou alcénylsucciniques, l'acide acrylique et l'acide fumarique, p est un nombre entier compris entre 1 et 100, et q est un nombre entier compris entre 1 et 10.

Dans un premier mode de réalisation préféré de l'invention, l'additif dispersant-stabilisant est un polyacrylate de formule générale (IV) dans laquelle R₂ est un radical aliphatique saturé, comprenant de 8 à 22 atomes de carbone, et où q est un nombre entier compris entre 1 et 50.

Dans un second mode préféré de l'invention, l'additif dispersant-stabilisant est un copolymère.

Ledit copolymère est constitué pour 90 à 99 % poids d'au moins un acrylate alkylé comprenant de 8 à 22 atomes de carbone et de préférence 8 à 18 atomes de carbone par chaîne alkylée, et de 10 à 1 % poids d'au moins un composé copolymérisant. Dans une réalisation particulière de l'invention, ce dit copolymère est constitué pour 95 à 99 % poids d'au moins un acrylate alkylé et pour 1 à 5 % poids d'au moins un composé copolymérisant.

Ledit composé copolymérisant est un composé dicarboxylique choisi dans le groupe constitué par les anhydrides maléiques, alkylmaléiques et alcénylsucciniques, et l'acide fumarique. Les composés copolymérisants préférés sont l'anhydride maléique et l'acide fumarique.

La nouvelle composition selon la présente invention est constituée avantageusement, pour 65 à 50 % en poids de la combinaison d'au moins un additif anti-sédimentation et d'au moins un additif dispersant-stabilisant selon l'invention et pour 35 à 50 % en poids d'additif de filtrabilité. L'additif de filtrabilité préféré est choisi dans le groupe constitué par les copolymères éthylène-acétate de vinyle (EVA) et les copolymères éthylène-propionate de vinyle (EVP).

Un autre objet de l'invention est une composition de distillat moyen de pétrole brut comprenant une proportion majeure de distillat moyen de pétrole brut et une proportion mineure de ladite composition d'additifs premier objet de l'invention.

Dans ladite composition de distillat moyen, ledit distillat moyen est une coupe hydrocarbonée distillée entre 150 et 450°C, et de préférence une coupe gazole distillée entre 190 et 350°C.

Dans le mode préféré de la composition de distillat, la proportion mineure de ladite composition d'additifs premier objet de l'invention est comprise entre 0,01 et 0,20% en poids de ladite composition de distillat moyen.

Aux fins d'illustrer les avantages de la présente invention, des exemples sont donnés à titre non limitatif.

### EXEMPLE 1

Le présent exemple vise à souligner l'effet de synergie inattendu de l'additif dispersant-stabilisant et de l'additif anti-sédimentation en présence d'un additif de filtrabilité type TLF.

A cet effet, des échantillons de gazoles ont été préparés à partir d'un gazole tel que défini ci-après et dans le tableau I.
- % paraffine. :: 11,84 %
- densité à 15°C:: 0,836

**TABLEAU I**

| **Distillation ASTM D86 (°C)** | |
|---|---|
| P.I | 159 |
| 5% | 184 |
| 10 % | 191 |
| 20 % | 204 |
| 30% | 219 |
| 40 % | 235 |
| 50 % | 254 |
| 60 % | 275 |
| 70 % | 297 |
| 80 % | 318 |
| 90 % | 340 |
| 95 % | 355 |
| P.F. | 363 |
| P.I. : point initial | |
| P.F. : point final | |

Ces gazoles renferment différentes combinaisons d'additifs comme il est décrit dans le tableau II ci-après :

**TABLEAU II**

| **GAZOLE ADDITIVE** | **COMPOSITION** |
|---|---|
| 1 | - 0,06% d'additif de filtrabilité (TLF) dans le gazole |
| 2 | - 0,06% composition d'additifs dans le gazole |
| | *40 % d'additifs de filtrabilité (TLF) |
| | * 60% additif d'anti-sédimentation |
| 3 | - 0.06% composition d'additifs dans le gazole |
| | *40% additif de filtrabilité (TLF) |
| | *60% additif dispersant-stabilisant |
| 4 | - 0,06% composition additif |
| | * 40% additif de filtrabilité (TLF) |
| | * 36% additif anti-sédimentation |
| | * 24% additif dispersant-stabilisant |
| - additif de filtrabilité : K5486 commercialisé par BASF | |
| - additif d'anti-sédimentation : CP9555 commercialisé par Elf Antar France | |
| - additif dispersant-stabilisant selon l'invention. | |

Ces quatre gazoles additivés sont conditionnés dans quatre éprouvettes de 250cm³.

Ces éprouvettes sont bouchées hermétiquement, puis laissées au repos en chambre froide à (-20°C) pendant 24h. Au bout de 24 heures, on évalue l'homogénéité du gazole additivé par le nombre des phases observées dans chaque éprouvette et leur qualité, puis on mesure la température de point de trouble des phases supérieures et inférieures.

La qualité de la phase supérieure est déterminante au regard de l'efficacité anti-sédimentation de la composition d'additif. Lorsque la phase supérieure est trouble, une grande proportion de paraffines est restée en suspension. Lorsque cette phase est claire, la quasi totalité des paraffines a sédimenté, c'est-à-dire s'est agglomérée dans le fond de l'éprouvette.

Les résultats quantitatifs obtenus à partir des % volume de ces différentes phases et l'écart de température de point de trouble entre la phase supérieure et la phase inférieure dans l'éprouvette sont rassemblés dans le tableau III ci-après :

**TABLEAU III**

| Eprouvette | Nombre de phases | Phase sédimentée % vol. | Phase trouble % vol. | Phase légèrement trouble % vol. | Phase limpide ou claire % vol. | Ecart de température de point de trouble °C |
|---|---|---|---|---|---|---|
| 1 | 2 | 22 | | | 78 | -19 |
| 2 | 2 | 9 | | 91 | | -13 |
| 3 | 2 | 23 | | | 77 | -21 |
| 4 | 2 | 4 | 96 | | | -4 |

On constate que lorsqu'on ajoute un additif anti-sédimentation au gazole déjà additivé au TLF (échantillons 1 et 2) on améliore l'homogénéité du gazole qui se traduit pas une diminution de l'écart de point de trouble entre la phase supérieure et la phase inférieure dans l'éprouvette.

Lorsqu'on ajoute l'additif dispersant-stabilisant selon l'invention au seul additif de filtrabilité (TLF) dans le gazole, on n'améliore pas l'homogénéité du gazole et les écarts de point de trouble entre les phases inférieures et supérieures restent identiques (échantillons 1 et 3).

Par contre, la combinaison de l'additif antisédimentation et de l'additif dispersant-stabilisant avec l'additif de TLF améliore grandement l'homogénéité du gazole et limite l'écart des points de trouble entre la phase supérieure et inférieure (échantillons 1, 2 et 4).

Ceci souligne la supériorité de l'invention due essentiellement à l'effet de synergie entre l'additif anti-sédimentation et l'additif dispersant-stabilisant.

### EXEMPLE II

Le présent exemple vise à montrer l'universalité de la combinaison d'additifs selon l'invention en vue d'abaisser l'opérabilité à froid de distillats moyens au-delà de -20°C, quelle que soit leur provenance.

Aux fins du présent exemple, trois gazoles A, B et C additivés par des combinaisons selon l'invention sont testés comme décrit dans l'exemple I. Ceux-ci se caractérisent par leur distribution paraffinique c'est-à-dire par leur concentration en paraffines comprenant moins de 13 atomes de carbone (<C₁₃), en paraffines comprenant de 13 à 18 atomes de carbone (C₁₃-C₁₈) et en paraffines comprenant de 19 à 23 atomes de carbone (C₁₉-C₂₃). Cette distribution est caractéristique du comportement des gazoles à froid quelle que soit leur provenance.

Les répartitions en paraffines pour ces trois gazoles sont données dans le tableau IV ci-après :

**TABLEAU IV**

| Gazole | % paraffines dans le gazole | % paraffines <C13 | % paraffines C13-C18 | % paraffines C19-23 |
|---|---|---|---|---|
| A | 10,1 | 4.95 | 71.29 | 23.76 |
| B | 10,0 | 17 | 74 | 9 |
| C | 11,84 | 20.87 | 50.22 | 18.91 |

On ajoute dans chacun de ces trois gazoles 0,06 % en poids d'une composition appropriée d'additifs selon l'invention, ces compositions étant décrites dans le tableau V ci-après :

**TABLEAU V**

| Composition Gazole | % additif* de filtration | % additif anti-*sédimentation | % additif* dispersant stabilisant |
|---|---|---|---|
| A | 40 | 36 | 24 |
| B | 25 | 65 | 10 |
| C | 35 | 55 | 10 |

| | | | |
|---|---|---|---|
| *Ces additifs sont décrits dans l'exemple I. | | | |

Les résultats au test de tenue à froid tel que décrit dans l'exemple I sont donnés pour ces trois gazoles additivés, selon l'invention, dans le tableau VI ci-après, en comparaison de ces trois mêmes gazoles additivés par 0,025 % en poids du seul additif de filtrabilité (TLF) :

**TABLEAU VI**

| Gazole | Nbre de phases | Phase sédimenté % vol. | Phase trouble % vol. | Phase limpide ou claire % vol. | Ecart de température de point de trouble |
|---|---|---|---|---|---|
| A+TLF | 2 | 12 | | 88 | -22 |
| A additivé* | 2 | 18 | 82 | | -7 |
| B+TLF | 2 | 20 | | 80 | -20,1 |
| B additivé* | 2 | 2 | 98 | | -3 |
| C+TLF | 2 | 24 | | 76 | -21,8 |
| C additivé* | 2 | 4 | 96 | | -4 |

| | | | | | |
|---|---|---|---|---|---|
| additivé*: selon l'invention. | | | | | |

On constate que, quelle que soit la répartition paraffinique de ces gazoles, les compositions selon l'invention favorisent l'opérabilité à froid à -20°C se caractérisant par l'obtention de deux phases, une phase sédimentée et une phase trouble, et un écart de température entre les points de trouble de la phase supérieure trouble et de la phase inférieure sédimentée comprise entre 0 et 10 en valeur absolue.

## Revendications

1. Composition d'additifs améliorant l'opérabilité à froid des distillats moyens au-delà de -20°C, caractérisée en ce qu'elle comporte de 30 à 60% en poids d'un additif de filtrabilité et de 40 % à 70% en poids d'une combinaison constituée de :
(**i**) 60 % à 94 % en poids d'un additif d'antisédimentation de masse moléculaire moyenne en poids d'environ 300 à 10.000 résultant de la réaction
(a) d'au moins un composé dicarboxylique aliphatique choisi dans le groupe constitué par les anhydrides maléiques et alkylmaléiques, les anhydrides alkénylsucciniques avec un radical alkényl comprenant de 10 à 32 atomes de carbone, les acides dicarboxyliques et les diesters d'alkyles légers correspondants,
(b) et d'une polyamine comprenant une fonction amine primaire répondant à la formule générale où R est un radical aliphatique saturé comprenant de 1 à 32 atomes de carbone, R' est choisi dans le groupe constitué par l'atome d'hydrogène et les radicaux aliphatiques saturés comprenant de 1 à 32 atomes de carbone, n est un nombre entier compris entre 2 et 4 et m est un nombre entier compris entre 1 et 4, ladite réaction se produisant après dilution dudit composé dicarboxylique et de ladite polyamine dans un solvant hydrocarboné de point d'ébullition compris entre 70°C et 250°C pour un rapport des concentrations molaires de ladite polyamine sur ledit composé dicarboxylique compris entre 0,3 et 0,8 et à une température comprise entre 120 et 200°C.
(**ii**) 6 % à 40 % en poids d'un additif dispersant-stabilisant de masse moléculaire moyenne en poids entre 15.000 et 50.000 résultant
(A) d'au moins une étape d'estérification d'un alcool linéaire saturé comprenant de 6 à 24 atomes de carbone avec un acide organique compris dans le groupe constitué par l'acide acrylique et ses halogénures,
(B) et, d'au moins une étape de polymérisation de l'ester obtenu à l'étape d'estérification préalable avec lui-même ou avec un composé copolymérisant choisi parmi les composés dicarboxyliques du groupe constitué par les anhydrides maléiques, alkylmaléiques et alcénylsucciniques, l'acide acrylique, l'acide fumarique et les esters de ces acides,
le polymère ainsi obtenu comprenant plus de 20 % en poids de chaînes alkylées comprenant 12 et 14 atomes de carbone, et enfin plus de 10 % en poids et de préférence plus de 20 % en poids de chaînes alkylées comprenant 16 atomes de carbone et plus.

2. Composition selon la revendication 1 caractérisée en ce que la polyamine choisie pour préparer ledit additif d'antisédimentation correspondant à la formule générale
R-NH-[-(CH₂)ₙ-NH-]ₘ-H (I)
dans laquelle R est un radical aliphatique saturé comprenant de 12 à 32 atomes de carbone, n est un nombre entier compris entre 2 et 4 et m est un nombre entier compris entre 1 et 4.

3. Composition selon la revendication 1 caractérisée en ce que la polyamine choisie pour préparer ledit additif d'antisédimentation correspond à la formule générale dans laquelle R et R' sont des radicaux alkyles linéaires, identiques ou différents, comprenant de 1 à 24 atomes de carbone, n est un nombre entier compris entre 2 et 4, et m est un nombre entier compris entre 1 et 4.

4. Composition selon l'une des revendications 1 à 3 caractérisée en ce que le composé dicarboxylique choisi pour préparer ledit additif d'antisédimentation est choisi dans le groupe constitué par les anhydrides maléiques, alkylmaléiques, notamment l'anhydride méthylmaléique, et les anhydrides alcénylsucciniques obtenus par réaction d'au moins une oléfine comprenant de 10 à 32 atomes de carbone avec l'anhydride maléique.

5. Composition selon la revendication 4 caractérisée en ce que les composés dicarboxyliques préférés sont l'anhydride n-octadécénylsuccinique et l'anhydride dodécénylsuccinique.

6. Composition selon l'une des revendications 1 à 5 caractérisée en ce que l'alcool linéaire saturé participant à la réaction d'estérification est constitué d'une chaîne alkyl comprenant de 8 à 22 atomes de carbone.

7. Composition selon l'une des revendications 1 à 6 caractérisée en ce que l'acide organique intervenant dans ladite réaction (A) d'estérification est l'acide acrylique.

8. Composition selon l'une des revendications 1 à 6 caractérisée en ce que l'additif dispersant-stabilisant est un polymère de formule générale dans laquelle R₁ et R₂ sont identiques ou différents et correspondent à un atome d'hydrogène ou un radical aliphatique saturé, comprenant de 1 à 30 atomes de carbone, R₃ correspond à un atome d'hydrogène ou un composé dicarboxylique choisi dans le groupe constitué par les anhydrides maléiques, alkylmaléiques et alcénylsucciniques, l'acide acrylique et l'acide fumarique, p est un nombre entier compris entre 1 et 100 et q est un nombre entier compris entre 1 et 10.

9. Composition selon l'une des revendications de 1 à 8 caractérisée en ce que l'additif dispersant-stabilisant est un polyalkylacrylate de formule générale dans laquelle R₂ est un radical aliphatique saturé, comprenant de 8 à 22 atomes de carbone, et où q est un nombre entier compris entre 1 et 50.

10. Composition selon l'une des revendications 1 à 7 caractérisée en ce que l'additif dispersant-stabilisant est un copolymère.

11. Composition selon l'une des revendications 1 à 7 et 10 caractérisée en ce que le copolymère est constitué pour 90 à 99 % poids d'au moins un acrylate alkylé comprenant de 8 à 22 atomes de carbone par chaîne alkylée, et de 10 à 1 % poids d'au moins un composé copolymérisant.

12. Composition selon la revendication 10 caractérisée en ce que le copolymère est constitué pour 95 à 99 % d'au moins un acrylate alkylé comprenant de 8 à 22 atomes de carbone par chaîne alkylée et pour 1 à 5 % d'au moins un composé copolymérisant choisi parmi les composés dicarboxyliques du groupe constitué par les anhydrides maléiques, alkylmaléiques et alcénylsucciniques, et l'acide fumarique.

13. Composition selon la revendication 10 caractérisée en ce que les motifs acrylates alkylés comprennent de 8 à 18 atomes de carbone par chaîne alkylée.

14. Composition selon la revendication 10 caractérisée en ce que les composés copolymérisants préférés sont l'anhydride maléique et l'acide fumarique.

15. Composition selon l'une des revendications de 1 à 14 caractérisée en ce qu'elle comprend de 65 à 50 % en poids de ladite combinaison d'un additif antisédimentation et d'un additif dispersant-stabilisant, et de 35 à 50 % en poids de l'additif de filtrabilité.

16. Composition selon l'une des revendications 1 à 15, caractérisée en ce que l'additif de filtrabilité est choisi dans le groupe constitué par les copolymères éthylène-acétate de vinyle (EVA) et les copolymères éthylène-propionate de vinyle (EVP).

17. Composition de distillat moyen de pétrole brut comprenant une proportion majeure de distillat moyen de pétrole et une proportion mineure d'une composition d'additifs selon l'une des revendications 1 à 16.

18. Composition de distillat moyen de pétrole selon la revendication 17 caractérisée en ce que ledit distillat moyen est une coupe hydrocarbonée distillant entre 150 et 450°C et de préférence une coupe gazole distillant dans un intervalle de température entre 190 et 350°C.

19. Composition de distillat moyen de pétrole selon l'une des revendications 17 et 18 caractérisée en ce que la proportion mineure de ladite composition d'additifs correspond à 0,01 à 0,20 % en poids de ladite composition de distillat moyen.

## Patentansprüche

1. Additivzusammensetzung zur Verbesserung der Kaltverwendbarkeit von Mitteldestillaten unter -20°C, dadurch **gekennzeichnet**, daß sie 30 bis 60 Gew.-% eines Filtrierbarkeitsadditivs und 40 bis 70 Gew.-% eines Gemisches enthält, bestehend aus:
(i) 60 bis 94 Gew.-% eines Sedimentationsinhibitors mit einem Gewichtsmittel der Molekularmasse von ca. 300 bis 10.000, erhalten durch Umsetzung von
(a) wenigstens einer aliphatischen Dicarbonsäureverbindung, ausgewählt aus der Gruppe, bestehend aus Malein- und Alkylmaleinsäureanhydriden, Alkenylbernsteinsäureanhydriden mit einem Alkenylrest mit 10 bis 32 C-Atomen, Dicarbonsäuren und entsprechenden leichten Alkyldiestern, mit
(b) einem eine primäre Aminfunktion aufweisenden Polyamin der allgemeinen Formel worin R einen gesättigten aliphatischen Rest mit 1 bis 32 C-Atomen bedeutet, R' ausgewählt ist aus der Gruppe, bestehend aus dem Wasserstoffatom und gesättigten aliphatischen Resten mit 1 bis 32 C-Atomen, n eine ganze Zahl von 2 bis 4 und m eine ganze Zahl von 1 bis 4 bedeuten, wobei die Umsetzung nach Verdünnung der Dicarbonsäureverbindung und des Polyamins in einem Kohlenwasserstofflösungsmittel mit einem Siedepunkt zwischen 70 und 250°C bei einem Verhältnis der Molarkonzentrationen des Polyamins zur Dicarbonsäureverbindung von 0,3 bis 0,8 und bei einer Temperatur zwischen 120 und 200°C erfolgt, und
(ii) 6 bis 40 Gew.-% eines Dispersant-Stabilisators mit einem Gewichtsmittel der Molekularmasse von 15.000 bis 50.000, erhalten durch
(A) wenigstens eine Stufe der Veresterung eines 6 bis 24 C-Atome aufweisenden gesättigten unverzweigten Alkohols mit einer organischen Säure aus der Gruppe, bestehend aus Acrylsäure und ihren Halogeniden, und
(B) wenigstens eine Stufe der Polymerisation des auf der obigen Veresterungsstufe erhaltenen Esters mit diesem selbst oder mit einer copolymerisierenden Verbindung, ausgewählt unter Dicarbonsäureverbindungen der Gruppe, bestehend aus Malein-, Alkylmalein- und Alkenylbernsteinsäureanhydriden, Acrylsäure, Fumarsäure und Estern dieser Säuren, wobei das auf diese Weise erhaltene Polymer mehr als 20 Gew.-% an Alkylketten mit 12 bis 14 C-Atomen und mehr als 10 Gew.-% und vorzugsweise mehr als 20 Gew.-% an Alkylketten mit 16 C-Atomen und darüber aufweist.

2. Zusammensetzung nach Anspruch 1, dadurch **gekennzeichnet**, daß das für die Herstellung des Sedimentationsinhibitors gewählte Polyamin der allgemeinen Formel
R-NH-[-(CH₂)ₙ-NH-]ₘ-H (I)
entspricht, worin R einen gesättigten aliphatischen Rest mit 12 bis 32 C-Atomen, n eine ganze Zahl von 2 bis 4 und m eine ganze Zahl von 1 bis 4 bedeuten.

3. Zusammensetzung nach Anspruch 1, dadurch **gekennzeichnet**, daß das für die Herstellung des Sedimentationsinhibitors gewählte Polyamin der allgemeinen Formel entspricht, worin R und R' gleiche oder unterschiedliche unverzweigte Alkyreste mit 1 bis 24 C-Atomen, n eine ganze Zahl von 2 bis 4 und m eine ganze Zahl von 1 bis 4 bedeuten.

4. Zusammensetzung nach einem der Ansprüche 1 bis 3, dadurch **gekennzeichnet**, daß die für die Herstellung des Sedimentationsinhibitors ausgewählte Dicarbonsäureverbindung aus der Gruppe, bestehend aus Malein- und Alkylmaleinsäureanhydriden, insbesondere Methylmaleinsäureanhydrid, und den durch Umsetzung wenigstens eines Olefins mit 10 bis 32 C-Atomen mit Maleinsäureanhydrid erhaltenen Alkenylbernsteinsäureanhydriden ausgewählt ist.

5. Zusammensetzung nach Anspruch 4, dadurch **gekennzeichnet**, daß die bevorzugten Dicarbonsäureverbindungen n-Octadecenyl- und Dodecenylbernsteinsäureanhydrid sind.

6. Zusammensetzung nach einem der Ansprüche 1 bis 5, dadurch **gekennzeichnet**, daß der an der Veresterungsreaktion teilnehmende gesättigte unverzweigte Alkohol aus einer Alkylkette mit 8 bis 22 C-Atomen besteht.

7. Zusammensetzung nach einem der Ansprüche 1 bis 6, dadurch **gekennzeichnet**, daß die an der Veresterungsreaktion (A) teilnehmende organische Säure Acrylsäure ist.

8. Zusammensetzung nach einem der Ansprüche 1 bis 6, dadurch **gekennzeichnet**, daß der Dispersant-Stabilisator ein Polymer der allgemeinen Formel ist, worin R₁ und R₂ gleich oder unterschiedlich sind und einem Wasserstoffatom oder einem gesättigten aliphatischen Rest mit 1 bis 30 C-Atomen entsprechen, R₃ einem Wasserstoffatom oder einer Dicarbonsäureverbindung, ausgewählt aus der Gruppe, bestehend aus Malein-, Alkylmalein- und Alkenylbernsteinsäureanhydriden, Acryl- und Fumarsäure, entspricht, p eine ganze Zahl von 1 bis 100 und q eine ganze Zahl von 1 bis 10 bedeuten.

9. Zusammensetzung nach einem der Ansprüche 1 bis 8, dadurch **gekennzeichnet**, daß der Dispersant-Stabilisator ein Polyalkylacrylat der allgemeinen Formel ist, in der R₂ einen aliphatischen gesättigten Rest mit 8 bis 22 C-Atomen bedeutet und q für eine ganze Zahl von 1 bis 50 steht.

10. Zusammensetzung nach einem der Ansprüche 1 bis 7, dadurch **gekennzeichnet**, daß der Dispersant-Stabilisator ein Copolymer ist.

11. Zusammensetzung nach einem der Ansprüche 1 bis 7 und 10, dadurch **gekennzeichnet**, daß das Copolymer zusammengesetzt ist aus 90 bis 99 Gew.-% wenigstens eines Alkylacrylats mit 8 bis 22 C-Atomen je Alkylkette und aus 10 bis 1 Gew.-% wenigstens einer copolymerisierenden Verbindung.

12. Zusammensetzung nach Anspruch 10, dadurch **gekennzeichnet**, daß das Copolymer zusammengesetzt ist aus 95 bis 99 Gew.-% wenigstens eines Alkylacrylats mit 8 bis 22 C-Atomen je Alkylkette und aus 1 bis 5 Gew.-% wenigstens einer copolymerisierenden Verbindung, ausgewählt unter Diacrbonsäureverbindungen der Gruppe, bestehend aus Malein-, Alkylmalein- und Alkenylbernsteinsäureanhydriden und Fumarsäure.

13. Zusammensetzung nach Anspruch 10, dadurch **gekennzeichnet**, daß die Alkylacrylatgruppen 8 bis 18 C-Atome je Alkylkette umfassen.

14. Zusammensetzung nach Anspruch 10, dadurch **gekennzeichnet,** daß die bevorzugten copolymerisierenden Verbindungen Maleinsäureanhydrid und Fumarsäure sind.

15. Zusammensetzung nach einem der Ansprüche 1 bis 14, dadurch **gekennzeichnet**, daß sie 65 bis 50 Gew.-% des Gemisches aus einem Sedimentationsinhibitor und einem Dispersant-Stabilisator und 35 bis 50 Gew.-% an Filtrierbarkeitsadditiv umfaßt.

16. Zusammensetzung nach einem der Ansprüche 1 bis 15, dadurch **gekennzeichnet**, daß das Filtrierbarkeitsadditiv ausgewählt ist aus der Gruppe, bestehend aus Ethylen-Vinylacetat-Copolymeren (EVA) und Ethylen-Vinylpropionat-Copolymeren (EVP).

17. Zusammensetzung eines Rohölmitteldestillats, die einen größeren Teil an Erdölmitteldestillat und einen kleineren Teil einer Additivzusammensetzung nach einem der Ansprüche 1 bis 16 umfaßt.

18. Zusammensetzung eines Erdölmitteldestillats nach Anspruch 17, dadurch **gekennzeichnet**, daß das Mitteldestillat eine Kohlenwasserstofffraktion mit einem Siedebereich von 150 bis 450°C und vorzugsweise eine Gasölfraktion mit einem Siedebereich von 190 bis 350°C ist.

19. Zusammensetzung eines Erdölmitteldestillats nach einem der Ansprüche 17 und 18, dadurch **gekennzeichnet**, daß der kleinere, aus der Additivzusammensetzung bestehende Teil 0,01 bis 0,20 %, bezogen auf das Gewicht der Zusammensetzung des Erdölmitteldestillats, entspricht.

## Claims

1. Additive composition improving the cold operating capability of middle distillates beyond -20°C, characterized in that it includes from 30 to 60% by weight of a filterability additive and from 40% to 70% by weight of a combination consisting of:
(i) 60% to 94% by weight of an anti-sedimentation additive of mean molar mass by weight of approximately 300 to 10 000 resulting from the reaction
(a) of at least one aliphatic dicarboxylic compound selected from the group consisting of maleic and alkylmaleic anhydrides, alkenylsuccinic anhydrides having an alkenyl radical comprising from 10 to 32 carbon atoms, dicarboxylic acids and the diesters of light alkyls corresponding thereto,
(b) and of a polyamine comprising a primary amine function of the general formula where R is a saturated aliphatic radical comprising from 1 to 32 carbon atoms, R' is selected from the group consisting of the hydrogen atom and the saturated aliphatic radicals comprising from 1 to 32 carbon atoms, n is an integer between 2 and 4 and m is an integer between 1 and 4,
the said reaction occurring after dilution of the said dicarboxylic compound and of the said polyamine in a hydrocarbonated solvent having a boiling point of between 70°C and 250°C for a ratio of the molar concentrations of the said polyamine to the said dicarboxylic compound of between 0.3 and 0.8 and at a temperature of between 120 and 200°C.
(ii) 6% to 40% by weight of a dispersant-stabilising additive of mean molar mass by weight of between 15 000 and 50 000 resulting from
(A) at least one step of esterification of a saturated linear alcohol comprising from 6 to 24 carbon atoms with an organic acid included in the group consisting of acrylic acid and its halides,
(B) and at least one step of polymerisation of the ester obtained in the preceding step of esterification with itself or with a copolymerising compound selected from the dicarboxylic compounds of the group consisting of maleic, alkylmaleic and alkenylsuccinic anhydrides, acrylic acid, fumaric acid and the esters of these acids,
the polymer thus obtained comprising more than 20% by weight of alkylated chains comprising 12 and 14 carbon atoms, and finally more than 10% by weight, and preferably more than 20% by weight, of alkylated chains comprising 16 or more carbon atoms.

2. Composition according to Claim 1, characterized in that the polyamine selected for preparing the said anti-sedimentation additive corresponding to the general formula
R-NH-[-(CH₂)ₙ-NH-]ₘ-H (I)
wherein R is a saturated aliphatic radical comprising from 12 to 32 carbon atoms, n is an integer between 2 and 4, and m is an integer between 1 and 4.

3. Composition according to Claim 1, characterized in that the polyamine selected for preparing the said anti-sedimentation additive corresponds to the general formula wherein R and R' are identical or different linear alkyl radicals, comprising from 1 to 24 carbon atoms, n is an integer between 2 and 4, and m is an integer between 1 and 4.

4. Composition according to one of Claims 1 to 3, characterized in that the dicarboxylic compound selected for preparing the said anti-sedimentation additive is selected from the group consisting of maleic anhydrides, alkylmaleic anhydrides, especially methylmaleic anhydride, and alkenylsuccinic anhydrides obtained by the reaction of at least one olefin comprising from 10 to 32 carbon atoms with maleic anhydride.

5. Composition according to Claim 4, characterized in that the preferred dicarboxylic compounds are n-octadecenylsuccinic anhydride and dodecenylsuccinic anhydride.

6. Composition according to one of Claims 1 to 5, characterized in that the saturated linear alcohol participating in the esterification reaction consists of an alkyl chain comprising from 8 to 22 carbon atoms.

7. Composition according to one of Claims 1 to 6, characterized in that the organic acid intervening in the said esterification reaction (A) is acrylic acid.

8. Composition according to one of Claims 1 to 6, characterized in that the dispersant-stabilising additive is a polymer of the general formula wherein R₁ and R₂ are identical or different and correspond to a hydrogen atom or a saturated aliphatic radical, comprising from 1 to 30 carbon atoms, R₃ corresponds to a hydrogen atom or a dicarboxylic compound selected from the group consisting of maleic, alkylmaleic and alkenylsuccinic anhydrides, acrylic acid and fumaric acid, p is an integer between 1 and 100 and g is an integer between 1 and 10.

9. Composition according to one of Claims 1 to 8, characterized in that the dispersant-stabilising additive is a polyalkylacrylate of the general formula wherein R₂ is a saturated aliphatic radical comprising from 8 to 22 carbon atoms, and where g is an integer between 1 and 50.

10. Composition according to one of Claims 1 to 7, characterized in that the dispersant-stabilising additive is a copolymer.

11. Composition according to one of Claims 1 to 7 and 10, characterized in that the copolymer consists to 90 to 99% by weight of at least one alkylated acrylate comprising from 8 to 22 carbon atoms per alkylated chain, and to 10 to 1% by weight of at least one copolymerising compound.

12. Composition according to Claim 10, characterized in that the copolymer consists to 95 to 99% of at least one alkylated acrylate comprising from 8 to 22 carbon atoms per alkylated chain and to 1 to 5% of at least one copolymerising compound selected from the dicarboxylic compounds of the group consisting of maleic, alkylmaleic and alkenylsuccinic anhydrides, and fumaric acid.

13. Composition according to Claim 10, characterized in that the alkylated acrylate units comprise from 8 to 18 carbon atoms per alkylated chain.

14. Composition according to Claim 10, characterized in that the preferred copolymerising compounds are maleic anhydride and fumaric acid.

15. Composition according to one of Claims 1 to 14, characterized in that it comprises from 65 to 50% by weight of the said combination of an anti-sedimentation additive and of a dispersant-stabilising additive, and from 35 to 50% by weight of the filterability additive.

16. Composition according to one of Claims 1 to 15, characterized in that the filterability additive is selected from the group consisting of ethylene-acetate copolymers of vinyl (EVA) and ethylene-propionate copolymers of vinyl (EVP).

17. Middle distillate composition of crude petroleum comprising a major proportion of middle distillate of petroleum and a minor proportion of an additive composition according to one of Claims 1 to 16.

18. Middle distillate composition of petroleum according to Claim 17, characterized in that the said middle distillate is a hydrocarbonated cut distilling between 150 and 450°C and preferably a gas oil cut distilling in a temperature range of between 190 and 350°C.

19. Middle distillate composition of petroleum according to one of Claims 17 and 18, characterized in that the minor proportion of the said additive composition corresponds to 0.01 to 0.20% by weight of the said middle distillate composition.
